# FASCICULE DE BREVET EUROPEEN

(11) **EP 0 089 885 B1**
(45) Date de publication et mention de la délivrance du brevet: **26.08.1987**
(21) Numéro de dépôt: 83400541.5
(22) Date de dépôt: 16.03.1983
(51) Int. Cl.: C23C 8/32, C23C 8/26

(54) **Procédé de durcissement superficiel de pièces métalliques**
Verfahren zur Oberflächenhärtung von Metallteilen
Method of surface-hardening metallic parts

(30) Priorité: 23.03.1982 FR 8204874
(43) Date de publication de la demande: 28.09.1983
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Madsac, Michel, F-92330 Sceaux (FR); Hiron, Thierry, F-92330 Sceaux (FR)
(74) Mandataire: Maurette, Hélène

## Description

L'invention concerne un procédé de durcissement superficiel de pièces métalliques, notamment de pièces en acier, par nitruration ou nitrocarburation.

Comme on le sait, les traitements de nitruration ou de nitrocarburation en phase gazeuse sont destinés à améliorer la tenue à la fatigue et au grippage et à augmenter la résistance à l'usure et à la corrosion des aciers.

Ces traitements consistent à maintenir les pièces en acier dans une atmosphère contenant 50% à 100% d'ammoniac gazeux à une température de 490°C à 750°C. Les pièces ainsi traitées sont ensuite refroidies par trempe en phase gazeuse ou liquide. Aux températures de traitement utilisées, l'ammoniac gazeux se décompose partiellement au contact des pièces en acier et l'azote naissant ainsi créé entre en solution solide et diffuse sur une certaine profondeur dans l'acier. Il se forme ainsi, à la surface de la pièce, une couche nitrurée qui est constituée d'une couche dite «couche de combinaison» ou «couche blanche» supportée par une couche dite «couche de diffusion». La structure et la composition de ces couches est la suivante:
- la couche blanche, située à l'extrême surface de la pièce, est constituée d'un mélange de nitrures s (Fe₂N - Fe₃N) et de nitrures y' (Fe₄N).
- la couche de diffusion, sous-jacente à la couche blanche, est moins dure et plus épaisse que cette dernière; dans cette couche de diffusion, l'azote est en solution solide d'insertion et forme des nitrures par combinaison avec certains des éléments constituant l'acier.

Les atmosphères de nitruration utilisées à l'heure actuelle sont constituées, soit d'ammoniac gazeux, soit d'ammoniac gazeux dilué dans de l'azote, soit d'ammoniac gazeux, le cas échéant dilué dans de l'azote, en mélange avec un composé susceptible d'augmenter le degré de dissociation de l'ammoniac au contact de la pièce et donc la cinétique de nitruration; ce composé est, par exemple, un composé oxydant tel que l'oxygène, le gaz carbonique, la vapeur d'eau, ou bien un hydrocarbure. Selon certains procédés, on utilise un mélange d'ammoniac gazeux et d'un gaz porteur de carbone, par exemple un gaz endothermique (CO-H₂-CO₂- Hz-O-CH4-N2) ou un hydrocarbure; il y a alors nitrocarburation avec formation de carbonitrures s. Dans tous les cas, selon les procédés utilisés jusqu'à présent, il est préférable d'avoir une concentration initiale d'ammoniac dans l'atmosphère utilisée d'au moins 50%.

Parmi les procédés de nitruration utilisant de l'ammoniac en mélange avec un composé oxydant, mis en oeuvre jusqu'à présent, on peut citer plus particulièrement le procédé décrit dans le brevet anglais n° 2 049 740. Ce procédé consiste à maintenir des pièces en acier, à une température de 550°C à 600°C, dans une atmosphère gazeuse constituée d'au moins 50% en volume d'ammoniac, jusqu'à 10% en volume de gaz oxydant et de gaz inerte (par exemple 70% de NH₃, 7% de C0₂ et 23% de N₂), pendant une durée de 12 à 20 heures.

Il est connu de FR-A-711 748 un procédé de cémentation avec utilisation d'un gaz à base d'ammoniac et d'au moins un des oxydes ou protoxydes de l'azote; le gaz nitrurant comprend par exemple 40% d'ammoniac et 60% d'oxyde nitrique.

Tous ces procédés permettent d'obtenir un durcissement superficiel des pièces traitées mais présentent toutefois certains inconvénients relatifs à la couche blanche. En effet:
- la couche blanche se développe de façon hétérogène et présente donc une épaisseur inégale sur toute la surface de la pièce.
- la couche blanche est fragile et peu adhérente du fait qu'elle est constituée d'un mélange intime des deux phases s (Fe₂N - Fe₃N) et y' (Fe₄N).
- la couche blanche se présente sous la forme d'une zone compacte recouverte d'une zone poreuse, ce qui dans certains cas peut présenter quelques inconvénients. Or, à partir d'une certaine durée du traitement, la zone compacte atteint une épaisseur maximale limite (20 ¡.Lm) et, seule, la zone poreuse se développe.
- le temps d'incubation nécessaire à la nucléation des nitrures est assez long et la formation de la couche blanche exige donc un certain temps.

L'invention a pour objet un procédé de durcissement superficiel de pièces métalliques, notamment de pièces en acier, par nitruration ou nitrocarburation qui permet de remédier aux inconvénients rappelés ci-dessus.

Le procédé conforme à l'invention consiste à placer lesdites pièces dans un four et à les maintenir, à une température comprise entre 490°C et 750°C, dans une atmosphère formée par introduction dans ledit four d'un mélange gazeux comprenant notamment de l'ammoniac et un composé accélérateur de la dissociation catalytique de l'ammoniac au contact desdits pièces constitué par un gaz oxydant. Ce procédé se caractérise en ce que ledit gaz oxydant est du protoxyde d'azote, ledit mélange gazeux contenant environ 0,1% à 10% en volume dudit protoxyde d'azote.

Selon une caractéristique de l'invention, ledit mélange gazeux peut contenir environ 10% à 99% en volume d'ammoniac et au plus 90% en volume d'azote.

Selon une variante de l'invention, ledit mélange gazeux contient en outre de l'hydrogène dans une concentration d'au plus 25% en volume.

Selon une autre caractéristique de l'invention, dans le cas d'une nitrocarburation, ledit mélange gazeux contient en outre un gaz porteur de carbone. Ce gaz porteur de carbone est constitué par exemple, soit pas un hydrocarbure, tel que du méthane ou du propane, dans une concentration d'au plus 25% en volume, soit par du méthanol dans une concentration d'au plus 54% en volume, soit par un mélange de ces deux composés.

A partir de 400°C, le protoxyde d'azote N₂0 se décompose catalytiquement facilement, libérant ainsi de l'oxygène sous forme atomique. Cet oxygène actif favorise la dissociation de l'ammoniac au contact de la pièce à traiter et permet donc une nitruration rapide et efficace de ladite pièce. Ainsi, l'utilisation d'un mélange gazeux contenant du protoxyde d'azote conforme à l'invention permet d'obtenir, du point de vue de la nitruration, des résultats nettement améliorés par rapport à l'utilisation de composés oxydants classiques tel que O2, CO₂ ou H₂0. En effet:
- la couche blanche formée présente une épaisseur constante sur toute la surface de la pièce à traiter.
- la couche blanche n'est en général constituée que de la phase s (Fe₂N - Fe₃N), et est donc plus résistante. Si, parfois, pour certaines durées de traitement et teneurs en ammoniac de l'atmosphère utilisée, la phase y' (Fe,N) apparaît, cette dernière ne se mélange pas à la phase s mais se présente comme une zone mince prise en sandwich entre la zone s et la couche de diffusion; dans ces conditions, la présence de la phase y' n'affecte pas la résistance de la couche nitrurée.
- la zone poreuse de la couche blanche est extrêmement mince, et peut même être inexistante dans le cas de traitements de faible durée.
- du fait que les cinétiques de réaction sont augmentées par rapport à celles des traitements classiques, le temps d'incubation nécessaire pour la nucléation des nitrures est plus court; ceci permet, si on le désire, d'une part de pouvoir diminuer la concentration initiale du mélange gazeux en ammoniac jusqu'à 10%, d'autre part de raccourcir la durée du traitement, et également de diminuer le débit et le taux de renouvellement de l'atmosphère dans le four de traitement.

Les caractéristiques est avantages de l'invention apparaîtront dans la description qui suit d'exemples de réalisation, donnés à titre non limitatif, du procédé de l'invention.

Dans tous les exemples décrits ci-après, le traitement est effectué dans un four du type «puits» représenté schématiquement sur la figure jointe. Ce four (1) est en matériau réfractaire (2) revêtu intérieurement d'un chemisage en acier (3); il est muni de résistances chauffantes (4) et d'un couvercle (5). La pièce en acier à traiter, représentée sous la forme d'un bloc (6), est placée à l'intérieur du four dans un panier (7) qui repose sur une grille (8) suppportée par un socle (9) placé sur le fond du four (1). Une turbine (10), dont la fonction est de brasser en permanence l'atmosphère du four, est placée à distance au-dessus du panier (7). Les constituants du mélange gazeux de traitement sont amenés en continu dans le four (1), soit d'un mélangeur (11), soit séparément , par un ou des conduits (12), munis d'une ou de vannes (13), traversant le couvercle (5). Ce mélange gazeux est évacué du four, également en continu, par le conduit (14). Les pièces traitées sont ensuite refroidies par trempe dans un bain d'huile (non représenté sur la figure).

Le même traitement a également été effectué dans un four du type «batch» avec un bain d'huile incorporé, comportant un sas entrée-sortie d'amenée des pièces dans l'enceinte de traitement, sas muni d'un bac de trempe à l'huile.

Bien entendu, on effectue une purge préalable du four par de l'azote gazeux avant chaque changement d'atmosphère.

### Exemple 1.

On traite, d'une part des pièces en acier de nuance 35CD4, et d'autre part, des pièces en acier de nitruration de nuance 40CAD612, avec un mélange gazeux constitué de 40% NH₃, 3% N₂0 et 57% N₂ à une température de 570°C.

De façon plus précise, on chauffe préalablement le four (1) à une température de 570°C. On amène alors le mélange gazeux (40% NH₃ - 3% N₂O-57% N₂), provenant du mélangeur (11) dans le four (1) et on l'y fait circuler un certain temps. On place ensuite la pièce à traiter dans le panier (7) que l'on met dans le four (1). On fait alors circuler en continu le mélange gazeux NH₃ - N₂0 - N₂ dans le four à un débit de 0,25 m³/heure. Le taux de renouvellement de l'atmosphère du four est de 5 fois par heure.

On effectue ce traitement:
- d'une part, sur des pièces d'acier 35CD4, respectivement pendant deux heures, trois heures et quatre heures,
-d'autre part, sur des pièces d'acier 40CAD612, respectivement pendant deux heures, trois heures et quatre heures.

Après trempe des pièces ainsi traitées dans un bain d'huile, on effectue les mesures d'épaisseur et de dureté des couches nitrurées. Les résultats obtenus sont donnés dans le tableau ci-après:

### Exemple 2.

On traite des pièces en acier de nuance 35CD4 avec un mélange gazeux constitué de 40% NH₃, 3% N₂0, 10% H₂ et 37% N₂, respectivement pendant trois heures et quatre heures, dans des conditions identiques à celles de l'exemple 1 (même température, même débit du mélange gazeux, même taux de renouvellement de l'atmosphère du four).

Après trempe des pièces ainsi traitées dans un bain d'huile, on effectue les mesures d'épaisseur et de dureté des couches nitrurées. Les résultats obtenus sont donnés dans le tableau ci-après:

### Exemple 3.

On traite des pièces en acier de nuance 35CD4 avec un mélange gazeux constitué de 40% NH₃, 3% N₂0, 5% C₃H₈ et 52% N₂, pendant quatre heures, dans des conditions identiques à celles de l'exemple 1 (température, débit, taux de renouvellement).

Après trempe des pièces ainsi traitées dans un bain d'huile, on effectue les mesures d'épaisseur et de dureté des couches nitrocarburées. Les résultats obtenus sont donnés dans le tableau ci-après:

### Exemple 4.

On traite, d'une part des pièces en acier de nuance 35CD4, d'autre part, des pièces en acier de nuance 40CAD612, avec un mélange gazeux constitué de 40% NH₃, 3% N₂0, 11% CH₃0H et 46% N₂, pendant deux heures et demie, dans des conditions identiques à celles de l'exemple 1 (température débit, taux de renouvellement).

Après trempe des pièces ainsi traitées dans un bain d'huile, on effectue les mesures d'épaisseur et de dureté des couches nitrocarburées. Les résultats obtenus sont donnés dans le tableau ci-après:

A titre de comparaison, on a effectué trois traitements de nitruration et de nitrocarburation, à l'aide d'atmosphères gazeuses classiques dans lesquelles le composé oxydant est du gaz carbonique, sur des pièces en acier identiques et dans les mêmes conditions que celles des exemples de l'invention décrits ci-dessus (température: 570°C; débit: 0,25 m³/heure; taux de renouvellement de l'atmosphère du four: 5 fois par heure).

### Traitement I. (comparaison nitruration)

Un premier traitement a été effectué pendant trois heures avec un mélange gazeux constitué de 40% NH₃, 10% CO₂ et 50% N₂, d'une part sur des pièces d'acier 35CD4, d'autre part sur des pièces d'acier 40CAD612. Les mesures d'épaisseur et de dureté des couches nitrurées des pièces ainsi traitées ont donné les résultats suivants:

### Traitement II. (comparaison nitrocarburation)

Un deuxième traitement a été effectué pendant quatre heures avec un mélange gazeux constitué de 50% NH₃, 5% CO₂, 15% CH₄ et 30% N₂ sur des pièces d'acier 35CD4. Les mesures d'épaisseur et de dureté des couches nitrurées des pièces ainsi traitées ont donné les résultats suivants:

### Traitement III. (comparaison nitrocarburation)

Un troisième traitement a été effectué pendant trois heures avec un mélange gazeux constitué de 40% NH₃, 24% H₂, 12% CO, 24% N₂, 1,7% C0₂ et 2% H₂0, d'une part sur des pièces d'acier 35CD4, d'autre part sur des pièces d'acier 40CAD612. Les mesures d'épaisseur et de dureté des couches nitrurées des pièces ainsi traitées ont donné les résultats suivants:

Comme on le voit, grâce au procédé de l'invention, on obtient des couches nitrurées plus épaisses et une couche blanche beaucoup plus dure que par les traitements classiques.

## Revendications

1. Procédé de durcissement superficiel de pièces métalliques, notamment de pièces en acier, par nitruration selon lequel on place lesdites pièces dans un four et on les maintient, à une température comprise entre 490°C et 750°C, dans une atmosphère formée par introduction dans ledit four d'un mélange gazeux comprenant notamment de l'ammoniac et un composé accélérateur de la dissociation catalytique de l'ammoniac au contact desdites pièces constitué par un gaz oxydant, caractérisé en ce que ledit gaz oxydant est du protoxyde d'azote, ledit mélange gazeux contenant environ 0,1% à 10% en volume dudit protoxyde d'azote.

2. Procédé selon la revendication 1, caractérisé en ce que ledit mélange gazeux contient environ 10% à 99% en volume d'ammoniac.

3. Procédé selon l'une des revendications 1 ou 2, caractérisé en ce que ledit mélange gazeux contient au plus 90% en volume d'azote.

4. Procédé selon l'une des revendications 1 à 3, caractérisé en ce que ledit mélange gazeux contient au plus 25% en volume d'hydrogène.

5. Procédé selon l'une des revendications 1 à 4, caractérisé en ce que, dans le cas d'une nitrocarburation, ledit mélange gazeux contient en outre un gaz porteur de carbone.

6. Procédé selon la revendication 5, caractérisé en ce que ledit mélange gazeux contient au plus 25% en volume d'un hydrocarbure tel que du méthane ou du propane.

7. Procédé selon l'une des revendications 5 ou 6, caractérisé en ce que ledit mélange gazeux contient au plus 54% en volume de méthanol.

8. Procédé selon l'une des revendications 1 à 7, caractérisé en ce que l'on renouvelle l'atmosphère du four au moins 2 à 10 fois par heure.

9. Procédé selon l'une des revendications 1 à 8, caractérisé en ce que l'on maintient lesdites pièces dans ladite atmosphère pendant au moins une heure.

## Claims

1. Method of surface-hardening metal parts, especially steel parts, by nitridation according to which one places the said parts in a furnace and maintains them at a temperature of from 490°C to 750°C in an atmosphere formed by introduction of a gaseous mixture comprising especially ammo-- nia and a compound accelerating the catalytic dissociation of the ammonia in contact with the said parts and being an oxidizing gas into said furnace, characterized in that the said oxidizing gas is nitrogen monoxide, the gaseous mixture containing about 0.1 percent to 10 percent by volume of said nitrogen monoxide.

2. Method according to claim 1, characterized in that the said gaseous mixture contains about 10 percent to 99 percent by volume of ammonia.

3. Method according to one of the claims 1 or 2, characterized in that the said gaseous mixture contains at most 90 percent by volume of nitrogen.

4. Method according to one of the claims 1 to 3, characterized in that the said gaseous mixture contains at most 25 percent by volume of hydrogen.

5. Method according to one of the claims 1 to 4, characterized in that in the case of a nitrocarburation said gaseous mixture contains additionally a carbon carrier gas.

6. Method according to claim 5, characterized in that the said gaseous mixture contains at most 25 percent by volume of a hydrocarbon such as methane or propane.

7. Method according to one of the claims 5 or 6, characterized in that the said gaseous mixture contains at most 54 percent by volume of methanol.

8. Method according to one of the claims 1 to 7, characterized in that one renews the atmosphere of the furnace at least 2 to 10 times per hour.

9. Method according to one of the claims 1 to 8, characterized in that one maintains the said parts in said atmosphere during at least one hour.

## Patentansprüche

1. Verfahren zur Oberflächenbehandlung von Metallteilen, besonders von Stahlteilen, durch Nitrierung, bei dem man die Teile in einen Ofen gibt und sie auf einer Temperatur zwischen 490°C und 750°C in einer Atmosphäre, die durch Einführung eines Gasgemisches, das insbesondere Ammoniak und eine die katalytische Dissoziierung des Ammoniaks in Berührung mit den Teilen beschleunigende, aus einem oxidierenden Gas bestehende Verbindung enthält, in den Ofen gebildet wurde, hält, dadurch gekennzeichnet, dass das oxidierende Gas Stickstoffmonoxid ist, wobei das Gasgemisch etwa 0,1 bis 10 Vol.-% des Stickstoffmonoxids enthält.

2. Verfahren nach Anspruch 1, dadurch gekennzeichnet, dass das Gasgemisch etwa 10 bis 99 Vol.-% Ammoniak enthält.

3. Verfahren nach einem der Ansprüche 1 oder 2, dadurch gekennzeichnet, dass das Gasgemisch höchstens 90 Vol.-% Stickstoff enthält.

4. Verfahren nach einem der Ansprüche 1 bis 3, dadurch gekennzeichnet, dass das Gasgemisch höchstens 25.-% Wasserstoff enthält.

5. Verfahren nach einem der Ansprüche 1 bis 4, dadurch gekennzeichnet, dass im Falle einer Nitrocarburierung das Gasgemisch ausserdem ein Kohlenstoffträgers enthält.

6. Verfahren nach Anspruch 5, dadurch gekennzeichnet, dass das Gasgemisch höchstens 25 Vol.- % eines Kohlenwasserstoffes, wie Methan oder Propan, enthält.

7. Verfahren nach einem der Ansprüche 5 oder 6, dadurch gekennzeichnet, dass das Gasgemisch höchstens 54 Vol.-% Methanol enthält.

8. Verfahren nach einem der Ansprüche 1 bis 7, dadurch gekennzeichnet, dass man die Ofenatmosphäre wenigstens 2 bis 10 mal je Stunde erneuert.

9. Verfahren nach einem der Ansprüche 1 bis 8, dadurch gekennzeichnet, dass man die Teile in der besagten Atmosphäre während wenigstens 1 h hält.
